# EUROPÄISCHE PATENTSCHRIFT

(11) **EP 1 354 651 B1**
(45) Veröffentlichungstag und Bekanntmachung des Hinweises auf die Patenterteilung: **30.07.2008**
(21) Anmeldenummer: 03450095.9
(22) Anmeldetag: 17.04.2003
(51) Int. Cl.: B22D 19/00, C22C 1/08

(54) **Metallschaum enthaltender Leichtbauteil, sowie Verfahren und Vorrichtung zu dessen Herstellung**
Light weight component comprising a metal foam and process and apparatus for manufacturing same
Elément de construction allégé comprenant une mousse métallique ainsi que procédé et installation pour sa fabrication

(30) Priorität: 19.04.2002 AT 6102002
(43) Veröffentlichungstag der Anmeldung: 22.10.2003
(73) Patentinhaber: Hütte Klein-Reichenbach Gesellschaft m.b.H., 3900 Schwarzenau (AT)
(72) Erfinder: Dobesberger, Franz, 3900 Schwarzenau (AT); Flankl, Herbert, 4320 Perg (AT); Leitlmeier, Dietmar, 4600 Schleissheim/Wels (AT); Birgmann, Alois, 5141 Moosdorf Nr.2 (AT)
(74) Vertreter: Pinter, Rudolf

(56) Entgegenhaltungen:
- EP-A- 0 210 803
- WO-A-01/62415
- DE-A- 19 908 867
- DE-C- 19 501 508
- US-A- 5 281 251
- US-A1- 2002 189 779

## Beschreibung

Die Erfindung betrifft ein Verfahren sowie eine Vorrichtung zur Herstellung eines Leichtbauteiles.

Ein Leichtbauteil soll in der Regel für einen vorgesehenen Verwendungszweck, zum Beispiel für eine Stütz- oder Haltefunktion von Konstruktions- oder Maschinenkomponenten, die dabei geforderten mechanischen und gegebenenfalls schwingungsdämpfenden Eigenschaften erfüllen und gleichzeitig ein geringes Gewicht besitzen. Genauer dargelegt: Ein Leichtbauteil sollte eine derartige Masse- bzw. Werkstoffverteilung aufweisen, dass bei einer Belastung des Teiles in allen Bereichen möglichst gleich hohe spezifische, mechanische Materialspannungen herrschen. Auch als sogenannte Crashteile, die bei einer Verformung eine hohe Energieaufnahme zeigen, können Leichtbauteile, die zumeist aus einem Leichtmetall oder einer Leichtmetall-Legierung bestehen und vorteilhaft durch Gießen hergestellt sind, Verwendung finden.

Prinzipiell sind Leichtbauteile als Hohlkörper mit dünnen Wänden, die gegebenenfalls gegen ein leichtes und/oder vorzeitiges Einknicken oder Beulen derselben Versteifungen aufweisen können, ausgeführt. Zur Versteifung der Teilwände können diese quer zur Hauptbelastungsrichtung gekrümmt oder wellig ausgeführt sein, allerdings erfordern komplizierte Innenformen von Guss-Stückteilen bei deren Herstellung Sandkerne, die nach dem Guss oft in aufwendiger Art aus dem Hohl entfernt werden müssen.

Für eine Herstellung von einfachen Hohlkörpern mit beispielsweise zylindrischer oder rechteckiger Querschnittsform des Hohles können wiederverwendbare metallische Kerne für eine Erstellung eines gegossenen Leichtbauteiles eingesetzt werden, allerdings sind derart formbedingt oft dickere Wandbereiche mit höheren Teilgewichten in Kauf zu nehmen.

Ebenso ist es aus dem Stand der Technik bekannt, Metallschaumkemteile als Dauerkerne in Gussteilen zu verwenden, die in einem weiteren Verfahrensschritt umgossen werden, z.B. Mat.-wiss. u. Werkstofftech. 31, S.407-408 (2000). Da die Metallschaumkemteile jedoch offenporig sind oder nur dünne Außenhäute aufweisen, besteht das grundsätzliche Problem, dass beim Umgießen eines solchen Metallschaumkernteils unerwünschter Weise zu Deformationen des Kernteils und zum Kollabieren der Blasen im Randbereich und zu unkontrollierbaren Einbrüchen der Schmelze in den Schaumkörper kommen kann.

Aus der WO 01/62415 A1 ist daher ein Verfahren bekannt, bei dem der Metallschaumkern vor dem Umgießen mit einer thermisch beständigen Schicht, z.B. durch Spritzen oder Tauchen, ummantelt wird. Aus Mat.-wiss. u. Werkstofftech. 31, S.428-431 (2000) wird ein Verfahren offenbart, bei dem ein Metallschaumkern pulvermetallurgisch hergestellt wird und dieser einer dünne Oxidschicht aufweist. Vor dem Umgießen wird dieser beschichtet. In der Metal Matrix Composites and Metallic Foams, T. W. Clyne et.al., Euromat99 - Vol. 5 wird ein pulvermetallurgisch hergestellter Kernteil vor dem Umgießen wiederum mit einer Oberflächenbeschichtung versehen. Auch in der DE 196 50 613 A1 wird ein Metallschaumkernteil vor dem Umgießen mit einer metallischen Folie ummantelt oder die Oberfläche des Metallschaumkernteils wird vor dem Umgießen versiegelt. Diese Verfahren sind aber sehr umständlich, aufwendig und zeitintensiv, da zur Durchführung ein weiterer Schritt (Versiegelen, Spritzen Tauchen) notwendig ist.

Die WO 02/092261 A1 wiederum offenbart einen Bauteil mit einem Metallschaumkernteil dessen Dichte graduell von innen nach außen zunimmt und der Metallschaumkernteil eine praktisch geschlossene Außenhaut aufweist. Der Metallschaumkörper wird dabei durch Zugabe eines Treibmittels in die Schmelze hergestellt. Ein solcher Gradientenwerkstoff und damit der zugehörige Bauteil hat aber natürlich trotzdem ein höheres Gewicht, als ein echter Metallschaumkernteil und ein damit hergestellter Bauteil.

Ein Ziel der Erfindung ist ein Verfahren zu schaffen, mittels welchen ein Stützmittel, das gegebenenfalls als Dämpfungs- und/oder als Energieabsorptionsmittel bei einer Verformung wirken kann, innerhalb einer tragenden Wand zu einem Leichtbauteil einformbar ist.

Schließlich zielt die Erfindung auf eine Vorrichtung zur Herstellung des eingangs genannten Gegenstandes ab.

Das Ziel der Erfindung wird erreicht mit einem Verfahren zur Herstellung eines Leichtbauteiles mit einem zumindest teilweise geschlossenen, metallischen Außenwandkörper und einem aus Metallschaum bestehenden Innenbereich, wobei in einem ersten Schritt schmelzmetallugisch ein Kernteil mit einer Kernoberflächenschicht und einem dieselbe ausfüllenden und mit dieser metallisch verbundenen, geschäumten Kerninnenteil geformt hergestellt wird, wonach in einem zweiten Schritt der Kernteil in einer Gießform positioniert und darin dieser mit einer Schmelze umgossen und diese unter Bildung des Außenwandkörpers erstarren gelassen werden, wobei derart eine formschlüssige und/oder metallische Verbindung der Kernoberflächenschicht mit dem Außenwandkörper geschaffen wird, wobei im ersten, kernerstellenden Verfahrensschritt eine Gießform mit einer Eintragsöffnung und mit zumindest einer kleinformatigen Öffnung im vertikal höchsten Bereich auf eine Temperatur von unterhalb der Liquidustemperatur einer schäumbaren Legierung gebracht und/oder belassen und mit einem in eine Schmelze dieser Legierung einerseits einragenden rohr- oder trichterförmigen, gegebenenfalls heizbaren, Eingieß- oder Füllstück andererseits flüssigmetalldichtend verbunden wird, wonach ein Verdrängen bzw. Ausbringen der Luft aus der Gießform mittels eines aufwärts gerichteten Bewegens des Meniskus bzw. Flüssigmetallspiegels der Schmelze durch die Eintragsöffnung bis in die höchsten kleinformatigen Öffnungen der Gießform und eine Bildung einer erstarrten dichten Kernoberflächenschicht mit gewünschter Dicke an der gesamten Gießforminnenoberfläche erfolgen und der zentrale Flüssigmetallanteil durch ein Einbringen von Gasblasen, die zum Metallschaum zusammengeführt werden, aus dieser verdrängt wird und mittels eines gezielten Wärmeentzuges vom System eine Erstarrung des geschäumten Kerninnenteiles unter Bildung eines Verbundkemteiles erfolgt.

Mittels des Eingieß- oder Füllstückes, an welchem auf einfache Weise, zum Beispiel durch eine Heizung, ein Erstarren von Metallschmelze verhinderbar ist, wird lediglich in den Innenraum der Gießform Schmelze eingebracht und dabei die Luft verdrängt. Weil nun die Gießform erfindungsgemäß eine Temperatur von unterhalb der Liquidustemperatur der schäumbaren Legierung besitzt, wird an der Innenwand und in den kleinformatigen Öffnungen der Form Flüssigmetall erstarren und es bildet sich eine dichte Oberflächenschicht aus. Die Schichtausbildung ist dabei von der Zeit sowie der Gießform- und Schmelzentemperatur abhängig und es kann durch eine Regelung dieser Parameter eine gewünschte Dicke der Kernoberflächenschicht leicht gesteuert bzw. eingestellt werden. Eine zu hohe Temperatur der Gießform, beispielsweise im Bereich der Solidustemperatur der Legierung, kann zu einem Austreten des Flüssigmetalles aus den Spalten und Luftauslässen und/oder zum Kollabieren der Schaumblasen an diesen Stellen führen und zumindest die Oberflächengüte des Kernteiles, insbesondere jedoch dessen Belastbarkeit nachteilig beeinflussen.

Nach einem Erreichen der vorgesehenen Schichtausbildung erfolgt ein Einbringen von Gasblasen in den Innenraum der Gießform, welche Gasblasen sich zu Metallschaum ausformen. Die metallischen Wandbereiche der äußeren Gasblasen legen sich dabei an der erstarrten Kernoberflächenschicht an, wobei durch einen weiteren Wärmeentzug mittels der Gießform der Metallschaum verfestigt wird.

Die Vorteile des erfindungsgemäßen Verfahrens bestehen insbesondere darin, dass der Kernteil und der Außenwandkörper mittels getrennter Verfahrenschritte gefertigt werden und daher auch unabhängig voneinander dimensioniert werden können. Weil nun die Kernoberflächenschicht mit den Wänden der peripheren Schaumblasen metallisch verbunden wird, kann ein besonders leichtgewichtiger, aber auch druckfester Kernkörper oder Kernteil geschaffen werden, wobei die vom Außenwandkörper getrennte Erstellung eine dimensionsmäßig im Wesentlichen freie Ausformung derselben erlaubt. Ein danach erfolgendes Umgießen des Kernteiles kann mit unterschiedlichen Wanddicken vorgenommen werden, sodass auf einfache Weise an Stellen mit hoher Beanspruchung des Leichtbauteiles dessen Außenwand verstärkt ausbildbar ist.

Die mit der Erfindung erreichten Vorteile sind im Wesentlichen darin zu sehen, dass das Leichtbauteil aus zwei Teilen, die miteinander flächig in Verbindung stehen, erstellt ist und dadurch die Teile leicht und der Kernteil unabhängig vom Außenwandkörper ausbildbar sind.

Der metallurgisch dargestellte Metallschaum des Kernteiles besitzt dabei eine metallische Bindung an die Kernoberflächenschicht, welche dadurch eine hohe Stabilität besitzt und große Stützkräfte aufzunehmen imstande ist. Aus diesem Grunde ist es vorteilhaft möglich, den Außenwandkörper mit geringer Dicke hoch belastbar auszuformen, womit sich geringe Bauteilgewichte ergeben.

Es ist aus der WO 01/62416 bekannt geworden, einteilige Formkörper aus Metallschaum, insbesondere aus Aluminiumschaum herzustellen. Dabei wird eine Kokille in eine schäumbare Schmelze eingetaucht und mit dieser gefüllt, wonach in die Schmelze in der Kokille eine Einbringung von Schaum durch aufsteigende Blasen erfolgt. Die Formkörperoberfläche, die durch die an die Kokillenwand anliegenden Wandbereiche der jeweiligen Schaumblasen gebildet wird, ist allerdings dünn und deren Güte offenbar vom metallostatischen Druck abhängig. Ein Anheben der Kokille bei der Füllung derselben mit Schaum soll sich deshalb günstig auf die Oberflächengüte des Formkörpers auswirken. Derartig erstellte Schaumköper haben jedoch die Nachteile, dass deren Oberfläche der dünnen Schaumblasenwand wegen und insbesondere bei großen Einzelblasen nur gering belastbar ist und dass die Formkörperwand und die die Blasen umgebende Wand aus gleichen Werkstoffen mit gleichen Eigenschaften gebildet sind. Ein Eingießen dieser Formkörper in eine Schmelze mit unterschiedlicher Zusammensetzung ist offensichtlich nicht günstig durchführbar, weil es dabei zu unkontrollierbaren Einbrüchen und zum Kollabieren von Schaumblasenwänden bzw. insbesondere von größeren Blasen an der Oberfläche des Körpers kommt, wodurch auch in unvorhersehbarer Weise das Teilgewicht beeinflusst wird.

Erfindungsgemäß ist von besonderem Vorteil, wenn der Werkstoff des Außenwandkörpers und jener des Kernteiles voneinander verschiedene chemische Zusammensetzungen und/oder unterschiedlichen metallischen Aufbau besitzen und vorzugsweise jeweils aus einem Leichtmetall oder einer Leichtmetall-Legierung gebildet sind. Derart ist es möglich, einer unterschiedlichen Beanspruchung der Teile Rechnung zu tragen. Beispielsweise kann der gesamte Kernteil mit dem aus Schaum bestehenden Innenbereich aus einem harten und/oder spröden partikelaufweisenden Werkstoff gebildet sein und der Außenwandkörper aus weichem Material oder auch aus partikelfreien Matrixwerkstoff bestehen, je nach gewünschten Eigenschaften oder Anforderung an das Leichtbauteil.

Wenn in einer Ausgestaltung der Erfindung mit Vorteil der Außenwandkörper aus einer zähen oder zähfesten Legierung und der Kernteil aus einem Werkstoff mit Keramikpartikeln in einer Metallmatrix gebildet sind, können besonders hohe und auch dynamische Belastungen bei guter Dämpfungswirkung vom Leichtbauteil aufgenommen bzw. übertragen werden.

Die Stützwirkung der Kernoberflächenschicht, insbesondere bei einer kleinflächigen Belastung oder in Kantenbereichen kann weiter erhöht werden, wenn die Gasblasen des geschäumten Kerninnenteiles eine weitgehend monomodale Größenverteilung in einem engen Größenbereich aufweisen. Dabei ist es in hohem Maße günstig, wenn die Kernoberflächenschicht eine mittlere Dicke von mindestens 0,30 mm, höchstens jedoch 2,9 mm besitzt.

In einer auch wirtschaftlich günstigen Ausgestaltung der Erfindung kann vorgesehen sein, dass der Außenwandkörper Ausformungen für mindestens eine Befestigung und/oder Führung des Bauteiles an Maschinen oder Tragkomponenten besitzt und gegebenenfalls eine im Wesentlichen gleiche oder vorzugsweise eine teilweise unterschiedliche Wanddicke aufweist, welche Dicke des Außenwandkörpers örtlich derart gebildet ist, dass im Wesentlichen gleiche mechanische Spannungen bei Belastung des Bauteiles in diesem gegeben sind.

Derart kann auf einfache Weise das Leichtbauteil als gegebenenfalls kompliziertes verschiedenartig beanspruchtes Maschinen- oder Konstruktionselement mit besonders geringem Gewicht geschaffen werden, in welches Element nur mehr die Bohrungen für Befestigungsmittel einzubringen sind.

Ein besonders günstiges Verhältnis der Belastbarkeit und des Gewichtes vom Leichtbauteil ist erreichbar, wenn der Kernteil aus einem schäumbaren Metall oder einer schäumbaren metallischen Legierung, gegebenenfalls mit erhöhter Festigkeit und der Außenwandkörper aus einem dazu unterschiedlichen metallischen Werkstoff, vorzugsweise einer zähen oder zähfesten Leichtmetall-Legierung gebildet wird.

Mit Vorteil insbesondere für eine komplizierte Kernteilgestalt kann vorgesehen sein, dass die Gießform aus mehreren Teilen mit gasdurchlässigen Pass-Spalten gebildet und an der Eintragsöffnung mit dem Eingieß- oder Füllstück verbunden wird, wobei durch die aufsteigende in die Spalte und die kleinformatigen Öffnungen eindringende und dabei erstarrende Schmelze ein Dichtungseffekt erzielt und eine durchgehende Kernoberflächenschicht erstellt werden.

Um die Stabilität des Metallschaumes zu erhöhen bzw ein Kollabieren von Gasblasen zu vermeiden, ist es günstig, wenn die den Flüssigmetallteil in der Kernoberflächenschicht verdrängenden Gasblasen mit einer im Wesentlichen gleichen Größe in der Schmelze, abhängig vom Partikelgehalt insbesondere von SiC-Gehalt derselben in einem Abstand von mindestens 20 mm oder mehr von der Eintragsöffnung der Gießform gebildet und aufsteigen gelassen werden.

Verbesserte Gebrauchseigenschaften des Leichtbauteiles bei wirtschaftlicher Fertigung desselben sind erreichbar, wenn der metallische Außenwandkörper im Druck-Gießverfahren hergestellt und die Dicke der Kernoberflächenschicht des Kernteiles in Abhängigkeit von der Schaumblasengröße des Kerninnenteils sowie des vorgesehenen Flüssigmetalldruckes und der geplanten Gießtemperatur im Druckgießverfahren erstellt werden.

Ein weiteres Ziel der Erfindung, eine Vorrichtung zur Herstellung eines Leichtbauteiles mit einem zumindest teilweise geschlossenen, metallischen Außenwandkörper und einem aus Metallschaum bestehenden Innenbereich zu schaffen, wird dadurch erreicht, dass die Vorrichtung aus einer Kernfertigungseinrichtung und einer Außenwand-Druck-Gießeinrichtung besteht, wobei die Kernfertigungseinrichtunq im Wesentlichen aus einer Gießform mit einer bodenseitigen Eintragsöffnung und mindestens einer Auslassöffnung im vertikal obersten Formbereich, gegebenenfalls aus einem Verschlussmittel für die Eintragsöffnung der Gießform, aus einer Schmelze in einem abdichtbaren und mit Druck beaufschlagbaren Schmelzengefäß mit einem in die Schmelze einerseits einragenden Eingieß- oder Füllstück und aus einem Einblasmittel für ein metallschaumbildendes Gas gebildet ist.

Der mit dieser Vorrichtung erfindungsgemäß erreichte Vorteil ist im Wesentlichen in einer getrennten Einsetzbarkeit der Kernerstellungseinrichtung und dem Außenwandkörperherstellmittel zu sehen. Unabhängig voneinander sind damit auf einfache Weise jeweils die Voraussetzungen geschaffen, den Kernteil und den Außenwandkörper in gewünschten Dimensionen bzw. mit den örtlich vorgesehenen Wand stärken und Ausformungen herzustellen. Darüber hinaus besteht erfindungswesentlich die Möglichkeit, Kerne hochwertig und wirtschaftlich mit geringer Zeitfolge zu fertigen.

Weiters ist es von fertigungstechnischem Vorteil, wenn die Gießform aus mehreren Teilen gebildet ist, gasdurchlässige Pass-Spalten aufweist und mit einem Verschlussmittel, relativ zu dieser verschiebbar, oder mit dem gegebenenfalls beheizbaren Eingieß- oder Füllstück schmelzendicht verbunden ist. Wie vorher erwähnt, sind auf Grund der geringeren Gießformtemperatur die Pass-Spalten vorerst gewünscht gasdurchlässig und in der Folge durch die darin erstarrte Schmelze abgedichtet.

Wenn vorzugsweise, wie an sich bekannt, in der Wand des Schmelzengefäßes bodenseitig unter dem Eingieß- oder Füllstück ein Gaseinleitmittel mit in die Schmelze vorragenden Düsenteilen angeordnet ist, ist ein Metallschaum mit weitgehend gleicher Blasengröße und bester Stützwirkung der Kernoberflächenschicht herstellbar.

Für eine kontrollierbare Einbringung mit steuerbarer Geschwindigkeit kann es günstig sein, wenn die Schmelze mit deren Meniskus im inneren Bereich des Eingieß- oder Füllstückes in den Innenraum der Gießform mittels Gasdruckes auf die äußere Gießspiegelfläche im Schmelzengefäß einbringbar ist.

Besonders genau einhaltbar ist die vorgesehene Wanddicke an allen Stellen des Außenwandkörpers, wenn die Außenwand-Druck-Gießeinrichtung zu Halterung und Positionierung des Kernteiles ein Spannmittel aufweist, welches mit weiteren Wandformteilen zusammengeführt eine Druck-Gießform bildet, an welche eine Düse für eine Gießmetallfzufuhr anlegbar ist. In einer unterschiedlichen Ausführungsform können diese Spann- oder Positionierungsmittel auch als an sich bekannte Kernmarken ausgeführt sein.

Leichtbauteile mit gegebenenfalls in verschiedenen Positionen unterschiedlichen Dicken des Außenwandkörpers sind auch als Teile mit hoher Kapazität für eine Verformungsenergie-Aufnahme höchst effizient einsetzbar. Leicht können diese Teile derart ausgebildet werden, dass deren Verformungsbeginn gewünscht druck- und druckrichtungsabhängig erfolgt.

Weil, wie vorher dargelegt, Kernteile mit einer gewünscht dicken Kernoberflächenschicht herstellbar sind, ist es erfindungsgemäß auch möglich, einen solchen als Gegenstand mit hoher Kapazität für eine Verformungsenergie-Aufnahme einzusetzen.

Ein Ausführungsbeispiel der Erfindung, welches lediglich eine Ausführungsweg darstellt, ist in den Zeichnungen gezeigt und wird im Folgenden näher beschrieben.
Fig. 1 Ein Leichtbauteil
Fig. 2 Eine Kernteilgießform
Fig. 3 Eine Gießform, verbunden mit einer Gießeinrichtung
Fig. 4 Ein Kernteil in der Gießform
Fig. 5 Ein Kernteil bei Ausschalung
Fig. 6 Ein Kernteil
Fig. 7 Ein Kernteil mit Halterung
Fig. 8 Ein Kernteil in einer Außenwandkörperkokille
Fig. 9 Ein Leichtbauteil bei Ausschalung

Nachfolgend ist eine Liste mit den in den Figuren verwendeten Besuchszeichen zusammengestellt.
- 1: Leichtbauteil
- 10: Kernteil
- 12: Außenwandkörper
- 13: Innenbereich
- 14: Kernoberflächenschicht
- 15: Kerninnenteil
- 16,16',16",16"': Ausformungen des Außenwandkörpers
- 17: Einspannbereich
- 2: Kernfertigungseinrichtung
- 21: Gießform
- 21',21",21"': Gießformteile
- 211: Gießform-Eintragsöffnung
- 212: Auslassöffnung
- 213,213': Pass-Spalte
- 214: Verschlussmittel
- 22: schäumbares Flüssigmetall
- 221: Meniskus
- 222: äußere Gießspiegelfläche
- 23: Schmelzengefäß
- 231: Füllstück
- 24: Gaseinleitmittel
- 241: Düsenteil
- 3: Außenwand-Druck-Gießeinrichtung
- 31,31': Kernspannmittel
- 32: Druckgießform
- 32,32': Wandformteile
- 33: Düse
- 4: Druckgieß-Metallzufuhr

In Fig. 1 ist schematisch ein Leichtbauteil 1 mit einem Kernteil 10 und mit einem Außenwandkörper 12, welcher eine Dicke D hat, dargestellt. Der Kernteil 10 weist zum Außenwandkörper 12 hin eine dichte, geschlossene Kernoberflächenschicht 14 auf und besitzt einen Innenbereich 13 mit einem aus Metallschaum gebildeten Kerninnenteil 15, sowie einen Einspannbereich 17. Der Außenwandkörper 12 ist mit Ausformungen 16, 16'., 16", 16'" versehen, welche zur Teilhalterung oder Teilführung dienen können.

Fig. 2 bis Fig. 5 zeigen in schematischer Darstellung eine Kernteilfertigung.

In Fig. 2 ist ein Zusammenbau einer Gießform 21 mit einer Eintragsöffnung 211 gezeigt, wobei Gießformteile 21', 21" als Seitenteile in Richtung X bzw X' und ein Gießformkopfteil 21"' mit einer Gasauslassöffnung 212 in Richtung Y' zusammengeführt und miteinander verspannt werden können.

Fig. 3 zeigt eine Kernfertigungseinrichtung 2 mit einer Gießform 21 und einem mit dieser verbundenen Schmelzengefäß 23. Das Schmelzengefäß 23 besitzt ein einerseits in eine Schmelze 22 einragendes, trichterförmiges Füllstück 231, welches beheizbar sein kann. Andererseits steht das Füllstück 231 mit einem Verschlussmittel 214 oder einer Kokille 21 in Verbindung. Senkrecht unter dem Füllstück 231 ist im Boden des Schmelzengefäßes 23 ein Gaseinleitmittel 24 mit einem Düsenteil 241 zur Metallschaumbildung eingebracht. Es ist jedoch auch möglich, ein Gaseinleitmittel 24 direkt in einer Schmelze 22 zu positionieren.

Bei einer Herstellung eines Kernteiles 10 wird beispielsweise durch Aufbringen von Gasdruck auf eine äußere Gießspiegelfläche 222 in einem geschlossenen Schmelzengefäß ein Meniskus 221 der Schmelze 22 im Inneren des Füllstückes 231 in Richtung Z nach oben durch eine Eintragsöffnung 211 einer Gießform 21 verbracht. Bei einem Ansteigen des Meniskus entweicht die Luft aus der Gießform durch die Pass-Spalten 213, 213' und durch eine eingebrachte kleinformatige Auslassöffnung 212, wobei infolge einer geringeren Temperatur der Gießform 21 die Schmelze in den Spalten 213, 213', sowie in der Auslassöffnung 212 erstarrt und eine dichte Kernoberflächenschicht 14 bildet. Eine nachfolgende Gaseinleitung mittels Düsenteile 241 erstellt in der schäumbaren Schmelze stabile im Wesentlichen gleichformatige Gasblasen, welche aufsteigen und innerhalb der Kernoberflächenschicht 14 einen Metallschaum formen, der infolge einer Kühlung der Gießform 1 erstarrt und einen Kernteil 10 bildet. Um vor einer Durcherstarrung des Metallschaumes die Gießform 21 verbringen zu können, kann (Fig. 4) ein Verschlussmittel 214 deren Eintragsöffnung 211 abdichten.

### Fig. 5 zeigt eine Ausschalung eines Kernteiles 10

Ein Kernteil 10 (Fig. 6) wird, wie funktionsdarstellend in Fig. 7 bis Fig. 9 gezeigt, mit einem Außenwandkörper 12 in einer Druckgießeinrichtung 3 versehen.

Wie aus Fig. 7 ersichtlich ist, wird ein Kernteil 10, beispielsweise mittels Kernspannmittel 31, 31' gehalten und Wandformteile 32, 32' in Richtung X, X' und Y zu einer Druckgießform 32 aneinander angestellt. Ein verbleibender Gießspalt wird nach Anschluss beispielsweise einer Düse 33, wie in Fig. 8 gezeigt, mit einem zugeführten Metall 4 im Druckgießverfahren gefüllt derart ein den Kernteil 10 umhüllender Außenwandkörper 12 hergestellt und das Leichtbauteil 1 geschaffen.

Fig. 9 zeigt eine Ausformung eines Leichtbauteiles.

## Patentansprüche

1. Verfahren zur Herstellung eines Leichtbauteiles mit einem zumindest teilweise geschlossenen, metallischen Außenwandkörper und einem aus Metallschaum bestehenden Innenbereich, wobei in einem ersten Schritt schmelzmetallurgischein Kernteil mit einer dichten Kernoberflächenschicht und einem dieselbe ausfüllenden und mit dieser metallisch verbundenen, geschäumten Kerninnenteil geformt hergestellt wird, wonach in einem zweiten Schritt der Kernteil in einer Gießform positioniert und darin dieser mit einer Schmelze umgossen und diese unter Bildung des Außenwandkörpers erstarren gelassen werden, wobei derart eine formschlüssige und/oder metallische Verbindung der dichten Kernoberflächenschicht mit dem Außenwandkörper geschaffen wird, **dadurch gekennzeichnet, dass** im ersten kernerstellenden Verfahrensschritt eine Gießform mit einer Eintragsöffnung und mit zumindest einer kleinformatigen Öffnung im vertikal höchsten Bereich auf eine Temperatur von unterhalb der Liquidustemperatur einer schäumbaren Legierung gebracht und/oder belassen und mit einem in eine Schmelze dieser Legierung einerseits einragenden rohr- oder trichterförmigen, gegebenenfalls heizbaren, Eingieß- oder Füllstück andererseits flüssigmetalldichtend verbunden wird, wonach ein Verdrängen bzw. Ausbringen der Luft aus der Gießform mittels eines aufwärts gerichteten Bewegens des Meniskus bzw. Flüssigmetallspiegels der Schmelze durch die Eintragsöffnung bis in die höchsten kleinformatigen Öffnungen der Gießform und eine Bildung einer erstarrten dichten Kernoberflächenschicht mit gewünschter Dicke an der gesamten Gießforminnenoberfläche erfolgen und der zentrale Flüssigmetallanteil durch ein Einbringen von Gasblasen, die zu Metallschaum zusammengeführt werden, aus dieser verdrängt wird und mittels eines gezielten Wärmeentzuges vom System eine Erstarrung des geschäumten Kerninnenteiles unter Bildung eines Verbundkemteiles erfolgt.

2. Verfahren nach Anspruch 1, **dadurch gekennzeichnet, dass** der Kernteil aus einem schäumbaren Metall oder einer schäumbaren metallischen Legierung, gegebenenfalls mit erhöhter Festigkeit, und der Außenwandkörper aus einem dazu unterschiedlichen metallischen Werkstoff, vorzugsweise einer zäheren Leichtmetall-Legierung, gebildet werden.

3. Verfahren nach Anspruch 1 oder 2, **dadurch gekennzeichnet, dass** die Gießform aus mehreren Teilen mit gasdurchlässigen Pass-Spalten gebildet und an der Eintragsöffnung mit dem Eingieß- oder Füllstück verbunden wird, wobei durch die aufsteigende in die Spalte und die kleinformatigen Öffnungen eindringende und dabei erstarrende Schmelze ein Dichtungseffekt erzielt und eine durchgehende Kernoberflächenschicht erstellt werden.

4. Verfahren nach einem der Ansprüche 1 bis 3, **dadurch gekennzeichnet, dass** die den Flüssigmetallteil in der Kernoberflächenschicht verdrängenden Gasblasen mit einer im Wesentlichen gleichen Größe in der Schmelze, abhängig vom Partikelgehalt, insbesondere vom SiC-Gehalt in einem Abstand von mindestens 20 mm oder mehr von der Eintragsöffnung der Gießform gebildet und aufsteigen gelassen werden.

5. Verfahren nach einem der Ansprüche 1 bis 4, **dadurch gekennzeichnet, dass** der metallische Außenwandkörper im Druck-Gießverfahren hergestellt und die Dicke der Kernoberflächenschicht in Abhängigkeit von der Schaumblasengröße des Kerninnenteiles sowie des vorgesehenen Flüssigmetalldruckes und der Gießtemperatur im Druckgießverfahren erstellt werden.

6. Vorrichtung zur Herstellung eines Leichtbauteiles (1) mit einem zumindest teilweise geschlossenen, metallischen Außenwandkörper (12) und einem aus Metallschaum mit einer dichten Kernoberflächenschicht (14) bestehenden Innenbereich (13), wobei die Vorrichtung aus einer Kernfertigungseinrichtung (2) und einer Außenwand-Druck-Gießeinrichtung (3) besteht, **dadurch gekennzeichnet, dass** die Kernfertigungseinrichtung (2) im Wesentlichen aus einer Gießform (21) mit einer bodenseitigen Eintragsöffnung (211) und mindestens einer Auslassöffnung (212) im vertikal obersten Formbereich, gegebenenfalls aus einem Verschlussmittel (214) für die Eintragsöffnung (211) der Gießform (21), aus einer Schmelze (22) in einem abdichtbaren und mit Druck beaufschlagbaren Schmelzengefäß (23) mit einem in die Schmelze (22) einerseits einragenden Eingieß- oder Füllstück (231) und aus einem Einblasmittel (24) für ein metallschaumbildenes Gas gebildet ist.

7. Vorrichtung nach Anspruch 6, **dadurch gekennzeichnet, dass** die Gießform (21) aus mehreren Teilen (21', 21", 21"') gebildet ist, gasdurchlässige Pass-Spalten (213,213') aufweist und mit einem Verschlussmittel (214), relativ zu dieser verschiebbar, oder mit dem gegebenenfalls beheizbaren Eingieß- oder Füllstück (231) schmelzendicht verbunden ist.

8. Vorrichtung nach Anspruch 6 oder 7, **dadurch gekennzeichnet, dass** in der Wand des Schmelzengefäßes (23) bodenseitig unter dem Eingieß- oder Füllstück (231) ein Gaseinleitmittel (24) mit in die Schmelze (22) vorragenden Düsenteilen (241) angeordnet ist.

9. Vorrichtung nach einem der Ansprüche 6 bis 8, **dadurch gekennzeichnet, dass** die Schmelze (22) mit deren Meniskus (221) im inneren Bereich des Eingieß- oder Füllstückes (231) in den Innenraum der Gießform (21) mittels Gasdruck auf die äußere Gießspiegelfläche (222) einbringbar ist.

10. Vorrichtung nach Anspruch 6, **dadurch gekennzeichnet, dass** die Außenwand-Druck-Gießeinrichtung zur Halterung und Positionierung des Kernteiles (10) ein Spannmittel (31, 31') aufweist, welches mit weiteren Wandformteilen (32', 32") zusammengeführt eine Druck-Gießform (32) bildet, an welche ein Schmelzeneintragsmittel, zum Beispiel eine Düse (33) für eine Gießmetallzufuhr (4), anlegbar ist.

## Claims

1. Process for manufacturing a lightweight component comprising an at least partially closed, metallic outer wall body and an inner region comprising metal foam, wherein, in a first step, a core part with a dense core surface layer and a foamed core inner part, which fills the said surface layer and is metallically connected to it, is manufactured by melt-metallurgical forming, after which, in a second step, the core part is positioned in a casting mould and a melt is poured around it in the said mould and the said melt is left to solidify to form the outer wall body, an positive and/or metallic connection of the dense core surface layer to the outer wall body being created in this way, **characterized in that**, in the first core-creating process step, a casting mould with a feed opening and with at least one small-format opening in the vertically highest region is brought to and/or left at a temperature below the liquidus temperature of a foamable alloy and is connected to a, possibly heatable, pouring-in or filling piece in the form of a tube or funnel, which protrudes on the one hand into a melt of this alloy and, on the other hand, acts as a liquid-metal seal, after which displacement or removal of the air from the casting mould takes place by means of an upwardly directed movement of the meniscus or level of the liquid metal of the melt through the feed opening into the highest small-format openings of the casting mould and formation of a solidified dense core surface layer of desired thickness takes place on the entire inner surface of the casting mould, and the central portion of the liquid metal is displaced from the mould by introducing gas bubbles, which are brought together to form metal foam, and solidification of the foamed core inner part takes place by means of specific heat extraction from the system, to form a composite core part.

2. Process according to Claim 1, **characterized in that** the core part is formed from a foamable metal or a foamable metallic alloy, possibly of increased strength, and the outer wall body is formed from a different metallic material, preferably a tougher lightweight metal alloy.

3. Process according to Claim 1 or 2, **characterized in that** the casting mould is formed by a number of parts with gaps through which gas can pass and is connected to the pouring-in or filling piece at the feed opening, wherein a sealing effect is achieved and an uninterrupted core surface layer is achieved by the melt rising into the gaps and penetrating into the small-format openings, and thereby solidifying.

4. Process according to one of Claims 1 to 3,
**characterized in that** the gas bubbles displacing the liquid metal part in the core surface layer are formed in the melt with a substantially equal size, dependent on the particle content, in particular on the SiC content, at a distance of at least 20 mm or more from the feed opening of the casting mould, and allowed to rise.

5. Process according to one of Claims 1 to 4,
**characterized in that** the metallic outer wall body is manufactured by the diecasting process and the thickness of the core surface layer is created in dependence on the foam bubble size of the core inner part and the liquid metal pressure provided and the casting temperature in the diecasting process.

6. Apparatus for manufacturing a lightweight component (1) comprising an at least partially closed, metallic outer wall body (12) and an inner region (13) comprising metal foam with a dense core surface layer (14), wherein the apparatus comprises a core producing device (2) and an outer wall diecasting device (3), **characterized in that** the core producing device (2) is formed substantially by a casting mould (21) with a bottom feed opening (211) and at least one outlet opening (212) in the vertically uppermost region of the mould, possibly by a closure means (214) for the feed opening (211) of the casting mould (21), by a melt (22) in a melt vessel (23) which can be sealed off and pressurized, with a pouring-in or filling piece (231) protruding at one end into the melt (22), and by a blowing-in means (24) for a metal-foam-forming gas.

7. Apparatus according to Claim 6, **characterized in that** the casting mould (21) is formed by a number of parts (21', 21", 21"'), has gaps (213, 213') through which gas can pass and is connected in a melt-sealing manner to a closure means (214), displaceable in relation to the said mould, or to the possibly heatable pouring-in or filling piece (231).

8. Apparatus according to Claim 6 or 7, **characterized in that** a gas introducing means (24), with nozzle parts (241) projecting into the melt (22), is arranged in the wall of the melt vessel (23), at the bottom under the pouring-in or filling piece (231).

9. Apparatus according to one of Claims 6 to 8, **characterized in that** the melt (22) with its meniscus (221) in the inner region of the pouring-in or filling piece (231) can be brought into the inner space of the casting mould (21) by means of gas pressure on the outer casting level surface (222).

10. Apparatus according to Claim 6, **characterized in that**, for securing and positioning the core part (10), the outer wall diecasting device has a clamping means (31, 31'), which when brought together with further shaped wall parts (32', 32"), forms a diecasting mould (32), on which a melt feeding means, for example a nozzle (33), for a casting metal supply (4) can be placed.

## Revendications

1. Procédé de fabrication d'un composant léger qui présente un corps métallique de paroi extérieure au moins partiellement fermé et une partie intérieure constituée de mousse métallique, dans lequel, dans une première étape, on prépare par pyrométallurgie une pièce de noyau qui présente une couche de surface étanche à laquelle une partie intérieure de noyau moussée qui remplit la pièce de noyau est reliée métalliquement, suite à quoi, dans une deuxième étape, la pièce de noyau est placée dans un moule de coulée et est ensuite englobée dans du métal fondu qu'on laisse se solidifier pour former le corps de paroi extérieure, ce qui produit une liaison en correspondance géométrique et/ou métallique entre la couche étanche de surface de noyau et le corps de paroi extérieure,
**caractérisé en ce que**
dans la première étape du procédé, à savoir l'étape de préparation du noyau, on amène et/ou on maintient la partie du moule de coulée qui est située le plus haut dans le sens vertical et qui est dotée d'une ouverture d'introduction et d'au moins une ouverture de petit format à une température inférieure à la température de liquidus d'un alliage moussable et **en ce qu'**on la relie de manière étanche au métal liquide à une pièce de versage ou de remplissage en forme de tube ou d'entonnoir, éventuellement chauffée, qui s'enfonce dans cet alliage fondu, suite à quoi on refoule et extrait l'air du moule de coulée en déplaçant vers le haut le ménisque ou le niveau de métal fondu liquide par l'ouverture d'introduction jusqu'aux ouvertures de petit format situées le plus haut sur le moule de coulée et on forme sur la totalité de la surface intérieure du moule de coulée une couche superficielle étanche et solidifiée du noyau, d'épaisseur souhaitée, la partie centrale du métal liquide en est refoulée par apport de bulles de gaz qui se rassemblent en une mousse métallique et la solidification de la pièce intérieure moussée du noyau est réalisée en extrayant la chaleur du système de manière contrôlée pour former une pièce de noyau composite.

2. Procédé selon la revendication 1, **caractérisé en ce que** la pièce de noyau est constituée d'un métal moussable ou d'un alliage métallique moussable, éventuellement à résistance mécanique accrue, et le corps de paroi extérieure d'un matériau métallique différent du premier, de préférence un alliage plus tenace de métaux légers.

3. Procédé selon les revendications 1 ou 2,
**caractérisé en ce que** le moule de coulée est formé de plusieurs pièces qui présentent entre elles des interstices d'adaptation perméables au gaz et **en ce que** son ouverture d'introduction est reliée à la pièce de versage ou de remplissage, le bain de fusion qui remonte dans les interstices et qui pénètre dans les ouvertures de petit format pour s'y solidifier exerçant un effet d'étanchéité, ce qui permet d'obtenir une couche continue de surface de noyau.

4. Procédé selon l'une des revendications 1 à 3, **caractérisé en ce que** les bulles de gaz qui refoulent la partie métallique liquide de la couche superficielle du noyau sont formées dans le bain de fusion à une taille essentiellement uniforme qui dépend de la teneur en particules et en particulier de la teneur en SiC, à une distance d'au moins 20 mm ou davantage de l'ouverture d'introduction dans le moule de coulée, et **en ce qu'**on les laisse remonter.

5. Procédé selon l'une des revendications 1 à 4, **caractérisé en ce que** le corps métallique de paroi extérieure est fabriqué par un procédé de moulage sous pression et **en ce que** l'épaisseur de la couche superficielle du noyau est ajustée par l'intermédiaire de la taille des bulles de moussage de la pièce intérieure du noyau, de la pression prévue du métal liquide et de la température de coulée au cours de l'opération de moulage sous pression.

6. Dispositif de fabrication d'un composant léger (1) qui présente un corps métallique (12) de paroi extérieure au moins partiellement fermée et une partie intérieure (13) constituée d'une mousse métallique dotée d'une couche superficielle étanche (14) de noyau, le dispositif étant constitué d'un dispositif (2) de fabrication de noyau et d'un dispositif (3) de coulée sous pression de la paroi extérieure,
**caractérisé en ce que**
le dispositif (2) de fabrication du noyau est formé essentiellement d'un moule de coulée (21) qui présente une ouverture d'introduction (211) dans son fond et au moins une ouverture d'évacuation (212) dans la partie du moule située le plus haut dans le sens vertical, éventuellement un moyen de fermeture (214) de l'ouverture d'introduction (211) du moule de coulée (21), un bain de fusion (22) placé dans un récipient (23) de bain de fusion qui peut être rendu étanche et mis sous pression, une pièce de versage ou de remplissage (231) qui s'enfonce dans le bain de fusion (22) et un moyen de soufflage (24) d'un gaz en vue de la formation d'une mousse métallique.

7. Dispositif selon la revendication 6, **caractérisé en ce que** le moule de coulée (21) est formé de plusieurs pièces (21', 21 " , 21"'), présente des interstices d'adaptation (213, 213') perméables au gaz et est relié à un moyen de fermeture (214) qui peut être déplacé par rapport au moule ou est relié de manière étanche au métal en fusion à la pièce (231) de versage ou de remplissage qui peut éventuellement être chauffée.

8. Dispositif selon les revendications 6 ou 7, **caractérisé en ce qu'**un moyen (24) d'introduction de gaz est disposé dans le fond de la paroi du récipient (23) à bain de fusion en dessous de la pièce (231) de versage ou de remplissage et présente des parties d'ajutage (241) qui s'enfonce dans le bain de fusion (22).

9. Dispositif selon l'une des revendications 6 à 8, **caractérisé en ce que** le ménisque (221) du bain de fusion (22) présent dans la partie intérieure de la pièce (231) de versage ou de remplissage dans l'espace intérieur du moule de coulée (21) peut être amené jusqu'à la surface (222) du niveau extérieur de coulée sous l'action d'une pression de gaz.

10. Dispositif selon la revendication 6, **caractérisé en ce que** le dispositif de coulée sous pression de la paroi extérieure présente pour le maintien et le positionnement de la pièce de noyau (10) un moyen de serrage (31, 31') qui forme avec d'autres pièces (32', 32") de la paroi du moule un moule de coulée sous pression (32) sur lequel on peut placer un moyen d'introduction de matière en fusion, par exemple une tuyère (33) qui permet d'apporter (4) du métal de coulée.
